# EUROPÄISCHE PATENTSCHRIFT

(11) **EP 0 003 612 B1**
(45) Veröffentlichungstag und Bekanntmachung des Hinweises auf die Patenterteilung: **09.03.1983**
(21) Anmeldenummer: 79100430.2
(22) Anmeldetag: 13.02.1979
(51) Int. Cl.: H01J 9/227, H01J 1/72, H01J 1/70

(54) **Verfahren zum Herstellen von gefärbten, insbesondere schwarz gefärbten Bildpunktumrandungen vorbestimmter Leitfähigkeit für vorzugsweise flache Farb-Bildschirme**
Process for the manufacture of coloured, preferably black, picture-dot surrounds of preselected conductivity, preferably for flat colour-picture screens
Méthode de fabrication d'encadrements, en particulier de couleur noire, à partir de pigments à conductivité préselectionnée pour écrans d'images en couleur, de préférence plans

(30) Priorität: 15.02.1978 DE 2806436
(43) Veröffentlichungstag der Anmeldung: 22.08.1979
(73) Patentinhaber: SIEMENS AKTIENGESELLSCHAFT, 80333 München (DE)
(72) Erfinder: Kobale, Manfred, Dr.phil., D-8011 Faistenhaar (DE); Lorenz, Hans-Peter, Dr.rer.nat., D-8016 Feldkirchen (DE); Wengert, Rolf, Dr.rer.nat., D-8000 München 70 (DE)

## Beschreibung

Die vorliegende Patentanmeldung betrifft ein Verfahren zum Herstellen von gefärbten, insbesondere schwarz gefärbten Bildpunktumrandungen vorbestimmter Leitfähigkeit für vorzugsweise flache farb-Bildschirme.

Ein Verfahren zur Herstellung von Schwarzumrandungen von Bildschirmpigmenten in Form einer lichtabsorbierenden Matrix ist aus der DE-OS 25 26 882 zu entnehmen. Dabei wird eine Filterschicht aus Dimenthyldikarbocyaninparatoluolsulfonat mit Nitrocellulose als Träger und Aceton als Lösungsmittel verwendet und zusammen mit dem Phosphorpigment und einem Fotoresistmaterial aufgebracht und durch Vorwärts und Rückwärtsbelichtung belichtet und entwickelt.

Ein weiteres Schwarzumrandungsverfahren ist aus dem 1.E.E.E. Transactions on Electron Devices, Vol. ED-22, Nr. 9, Sept. 1975 Seiten 650-656 zu entnehmen. Hier wird eine schwarz gefärbte Isolationsschicht aufgebracht, in die Fenster für die Phosphorpigmente eingebracht werden. Vor Auftragung dieser z.B. aus Ruß oder Graphit bestehenden Schichten müssen die Substrate ganzflächig mit fotosensitiven Schichten unterschichtet werden. Die Weiterverarbeitung muß dann so erfolgen, daß an den für die spätere Leuchtpigmentaufbringung vorbestimmten Flächen Schichtteile aus dem Substrat stehenbleiben und nach Aufbringung der Schwarzumrandung meist mit Wasserstoffperoxid unterätzt und mit Wasser so weggewaschen werden, daß Fenster für die Leuchtpigmente entstehen.

Aus der US-PS 35 69 761 ist ein Verfahren zur Herstellung einer Schwarzumrandung bekannt, worin ein als Substrat dienendes Schirmglas mit einer Aufschlämmung aus einer glasbildenden Substanz ganzflächig beschichtet wird. Nach dieser Patentschrift werden in Fotoformtechnik drei Filterschichten verschiedener Farben nacheinander auf den Bildschirm aufgebracht und in Filter für die Bildpunkte der entsprechenden Farben so aufgetrennt, daß sich die Ränder benachbarter Filter überlappen. Jedes Filter läßt dabei nur ein schmales Farbspektrum durch, welches die Farbspektren der jeweils benachbarten Filter ausschließt. Dadurch erscheinen die sich überlappenden Teile dieser Filter schwarz.

An eine Schwarzumrandung müssen folgende Forderungen gestellt werden:
1. Hohe Lichtabsorption,
2. gute Haftfestigkeit,
3. mechanische Belastbarkeit,
4. lange Lebensdauer und
5. zur Aufrechterhaltung des Bildschirmpotentials bei Kathodenstrahlanregung eine ausreichende Leitfähigkeit.

Die genannten bekannten Verfahren sind sehr kompliziert und aufwendig durchführbar und genügen den gestellten Anforderungen in Bezug auf Haftfestigkeit und mechanische Belastbarkeit nur bedingt.

Aufgabe der vorliegenden Erfindung ist es daher, die obengestellten Forderungen mit geringem Aufwand zu erfüllen.

Dies geschieht durch ein Verfahren der eingangs genannten Art, welches durch die Merkmale des kennzeichnenden Teiles eines der Patentansprüche 1 oder 2 definiert ist.

In einer Weiterbildung des Erfindungsgedankens ist vorgesehen, eine Aufschlämmung von Glaslotpulver in Fotolack mit Zusätzen von Metallresinaten zur verwenden.

Es liegt aber auch im Rahmen der Erfindung, insbesondere wenn dünnere Schichten erwünscht sind, als Ausgangsmaterial metallorganische Verbindungen unter Zusatz von Siliciumestern, in Fotolack aufgeschlämmt, aufzu bringen. Als metallorganische Verbindungen werden z.B. Sulforesinate, Merkaptide, und Karboxylate der Metalle Nickel, Kobalt, Blei, Platin und Gold verwendet. Sulforesinate werden z.B. durch Kochen der entsprechenden Metallsalze in sulforiertem Terpentinöl erhalten. Bei Temperaturengüber 250°C zerfallen diese Verbindungen, und es entstehen je nach Oxydationsverhalten der Elemente die Metalle selbst oder ihre Oxide. Durch den geringen Zusatz von Edelmetallresinaten (Gold oder Platin) zu den Nichtedelmetallresinaten (Nickel, Blei) kann auch bei Sinterung der Resinatmischung in oxidierender Atmosphäre, z.B. in Luft, eine gewisse Leitfähigkeit der entstehenden Schichten erzielt werden.

Gemäß einen besonders günstigen Ausführungsbeispiel nach der Lehre der Erfindung werden als Glaslotpulver (Sinterglas) Gemische aus Bleioxid, Siliciumoxid, Boroxid und Aluminiumoxid verwendet, welche ggf. mit Zusätzen von Chromoxid, Kobaltoxid oder Nickeloxid versetzt sind. Je nach Zusatz der Ausgangsmischung ist es möglich, Schwarzumrandungen oder auch anders gefärbte Umrandungen mit speziellen Eigenschaften betreffend der Einfärbung, der Leitfähigkeit, der Haftungseigenschaften und der Schichtdicke herzustellen. Die Oxide bewirken auf Grund ihrer Absorptionsspektren in ihrer Summe eine Dunkelfärbung des Glaslotes.

Zur Erzielung einer gleichmäßigen stabilen Färbung ist es vorteilhaft, das Oxidgemisch zunächst zu schmelzen, abzukühlen und zu mahlen (Korndurchmesser kleiner 30 ,um). Dan erst soll die Vermischung mit dem positiv arbeitenden Fotolack erfolgen. Für die Fotoformtechnik bei schichtdicken größer 30 ,um ist es dagegen für die Durchbelichtung der Schicht güngstiger, dem Fotolack helles Glaslotpulver (ohne Versinterung) mit möglichst schwach absorbierenden Zusätzen nach intensiver Vormischung zuzugeben. Die Dunkelfärbung wird hier erst nach der Temperung erreicht.

Eine Schwarzfärbung wird auch dann erhalten, wenn das Glaslot ohne die genannten Zusätze verwendet wird, die Sinterung aber in reduzierender Atmosphäre erfolgt. Dabei wird das Bleioxid reduziert. Die Farbstabilität eines so behandelten Glaslotes ist allerdings nicht sehr groß.

Es ist ein weiteres wichtiges Merkmal der Erfindung, daß bei der Durchführung der Fotoformtechnik eine Maske verwendet wird, die mit der für die spätere Leuchtstoffaufbringung zu verwendenden, alle Rasterpunkte der Farben enthaltenden Grundmaske im Raster identisch ist. Durch diese Technik kann die Grundmaske bei dem in der Patentanmeldung P 28 04 127.2 (VPA 78 P 1010) beschriebenen Doppelmasken-Rasterverfahren durch das Schwarzumrandungsnetzwerk ersetzt werden.

Die Beschichtung erfolgt durch Sprühen, bei Verwendung des Glaslotpulvers in einer Schichtdicke von 20 bis 30 ,um, bei Verwendung der metallorganischen Verbindungen in einer Schichtdicke von 0,5 bis 2 µm.

Beim Temperprozeß, der bei der nach dem erfindungsgemäßen Verfahren hergestellten Umrandung bei Temperaturen bis zu 500°C durchgeführt wird, nimmt diese eine schwarze oder gefärbte Körperfarbe an und verbindet sich gleichzeitig intensiv mit der Substratoberfläche. Außerden entsteht eine harte, mechanisch belastbare Schicht, die in ihrer Dicke etwa der Schichtdicke der Leuchtpigments angepaßt werden kann (15 bis 30 µm).

Die Temperung kann getrennt oder gleichzeitig mit der Temperung der anschließend aufzubringenden Leuchtstoffpigmente erfolgen. Ein getrennter Tempervorgang ist in jedem Falle notwendig, wenn gemäß einem Ausführungsbeispiel nach der Lehre der Erfindung das Umrandungsnetz und die dazwischen liegende freie Glasoberfläche mit einer leitfähigen, transparenten Schicht, z. B. aus dotiertem Indiumoxid (In₂0₃) oder dotiertem Zinnoxid (Sn0₂) überzogen werden soll. Als Dotierstoffe werden Antimon oder Indium verwendet. Damit wird eine gute Leitfähigkeit und definierte Potentialverhältnisse beim Anlegen der Beschleunigungsspannung für Kathodenstrahlanregung sowie bessere Ableitung der auftreffenden Elektronen erreicht. Die leitfähigen, durchsichtigen Sichichten, welche auf das getemperte Umrandungsnetz ganzflächig abgeschieden werden, werden durch Kathodenzerstäubung oder Pyrolyse bis zu einer Schichtstärke von maximal 1 ,um aufgebracht. Gleichzeitig mit der Erzeugung guter elektrischer Leitfähigkeit wird durch diese Beschichtung die mechanische Stabilität der Oberfläche erheblich erhöht. Der Flächenwiderstand des Bildschirmes kann auf diese Weise in allen Bereichen auf die Größenordnung 100 Ohm/□ herabgesetzt werden. Darüber hinaus ist durch Veränderung der Zusammensetzung der Glaslotaufschlämmungen die elektrische Leitfähigkeit des Umrandungsnetzes in gewissen Grenzen steuerbar.

Im Folgenden soll anhand eines Ausführungsbeispiels und der in der Zeichnung befindlichen, schematisch dargestellten Fig. 1 bis 4, das erfindungsgemäße Verfahren nochmals kurz erläutert werden. Dabei soll mit dem Bezugszeichen 1 das Substrat, mit 2 die Fotoformschicht, mit 3 die Grundmaske, mit 4 die transparente, leitfähige Schicht und mit dem Bezugszeichen 5 die Farbpigmente bezeichnet werden.

Auf das als Substrat dienende, vorzugsweise plane Schirmglas 1 wird ganzflächig eine Aufschlämmung eines Glaspulvers, bestehend aus 65 Teilen Bleioxid, 25 Teilen Siliciumoxid, 8 Teilen Boroxid, 2 Teilen Aluminiumoxid in einem positiv arbeitenden Fotolack (Kalle Pk 14) durch Sprühen (s. Pfeile 6l in einer Schichtdicke von ca. 40 ,um aufgebracht, so daß sich die in Fig. 1 dargestellte Fotoformschicht 2 bildet.

Auf dieser Fotoformschicht 2 wird, wie in Fig. 2 dargestellt, eine Grundmaske 3 fixiert, deren Raster identisch ist mit dem Raster der Grundmaske für die spätere Leuchtstoffaufbringung. Dann wird mit UV-Strahlung (s. Pfeile 7) belichtet und die Fotoformschicht entwickelt, wobei die belichteten Teile der Fotoschicht abgelöst werden. Die entwickelte Fotoformschicht 2 hat damit bereits die Lage des Umrandungsnetzwerkes für die Leuchtstoffpigmente auf dem Schirmglas 1 festgelegt (s. Fig. 3).

Nach dem Tempern in reduzierender Atmosphäre des aufgebrachten Umrandungsnetzwerkes 2 bei ca. 480°C, welches dabei eine schwarze Körperfarbe annimmt und sich intensive mit der Substratoberfläche 1 verbindet, wird wie in Fig. 4 dargestellt ist, ganzflächig durch Kathodenzerstäubung oder Pyrolyse eine mit Indium dotierte Zinnoxidschicht 4 in einer Schichtstärke von ca. 1 ,um abgeschieden. Die Aufbringung der Farbpigmente 5 erfolgt dann in bekannter Weise, wobei das Schwarzumrandungsnetzwerk bei Dicken > 15 µm Funktion der Grundmaske übernehmen kann.

## Patentansprüche

1. Verfahren zum Herstellen von gefärbten, insbesondere schwarz gefärbten Bildpunktumrandungen vorbestimmter Leitfähigkeit für vorzugsweise flache Farbbildschirme, gekennzeichnet durch folgende schritte:
a) das als Substrat dienende Schirmglas wird mit einer Aufschlämmung einer bei einer Temperatur von etwa 350°C bis 500°C glasbildenden Substanz, welche Bleioxid enthält, in Fotolack ganzflächig beschichtet;
b) die aufgebrachte Schicht wird in Fotoformtechnik so entwickelt, daß Fenster für den später aufzubringenden Leuchtstoff entstehen;
c) vor oder nach der Leuchtstoffbeschichtung wird ein Temperprozeß bei Temperaturen zwischen 350°C und 500°C in reduzierender Atmosphäre durcegeführt.

2. Verfahren zum Herstellen von gefärbten, insbesondere schwarz gefärbten Bildpunktumrandungen vorbestimmter Leitfähigkeit für vorzugsweise flache Farbbildschirme, gekennzeichnet durch folgende Schritte:
a) das als Substrat dienende Schirmglas wird mit einer Aufschlämmung einer bei einer Temperatur von etwa 350°C bis 500°C glasbildenden Substanz und von Metalloxiden mit geringer Lichtabsorption in Fotolack ganzflächig beschichtet;
b) die aufgebrachte Schicht wird in Fotoformtechnik so entwickelt, daß Fenster für den später aufzubringenden Leuchtstoff entstehen;
c) vor oder nach der Leuchtstoffbeschichtung wird ein Temperprozeß bei Temperaturen zwischen 350°C und 500°C durchgeführt.

3. Verfahren nach Anspruch 2, dadurch gekennzeichnet, daß die Aufschlämmung zusätzlich Metallresinate enthält.

4. Verfahren nach Anspruch 2, dadurch gekennzeichnet, daß die Aufschlämmung metallorganische Verbindungen uner Zusatz von Siliciumester enthält.

5. Verfahren nach Anspruch 4, dadurch gekennzeichnet, daß als metallorganische Verbindungen Sulforesinate, Merkaptide und Karboxylate der Metalle Nickel, Kobalt, Blei, Platin, Gold verwendet werden.

6. Verfahren nach einem der Ansprüche 1 bis 5, dadurch gekennzeichnet, daß als Glaslotpulver Gemische aus Bleioxid, Siliciumoxid, Boroxid und Aluminiumoxid verwendet werden.

7. Verfahren nach Anspruch 3, dadurch gekennzeichnet, daß Chromoxid und/oder Kobaltoxid und/oder Nickeloxid verwendet werden.

8. Verfahren nach Anspruch 6 und 7, dadurch gekennzeichnet, daß das Glaslotpulver mit oder ohne Metalloxid durch Schmelzen des Gemischs, Abkühlung und Zermahlen bis zu einer Korngröße von maximal 30 ,um hergestellt wird.

9. Verfahren nach Anspruch 1 bis 8, dadurch gekennzeichnet, daß bei der Durchführung der Fotoformtechnik eine Maske verwendet wird, die mit der für die spätere Leuchtstoffaufbringung zu verwendenden, alle Rasterpunkte, der Farben enthaltenden Grundmaske im Raster identisch ist.

10. Verfahren nach Anspruch 1 bis 9, dadurch gekennzeichnet, daß die Beschichtung durch Sprühen bei Verwendung des Glaslotpulvers bis zu einer Schichtdicke von 15 bis 30 pm und bei Verwendung der metallorganischen Verbindungen bis zu einer Schichtdicke von 2 ,um erfolgt.

11. Verfahren nach Anspruch 1 bis 10, dadurch gekennzeichnet, daß vor der Leuchtstoffbeschichtung das getemperte Umrandungsnetz und die dazwischen liegende freie Glasoberfläche mit einer leitfähigen transparenten Schicht aus dotiertem Indiumoxid oder Zinnoxid versehen wird.

12. Verfahren nach Anspruch 11, dadurch gekennzeichnet, daß als Dotierstoffe Antimon oder Indium verwendet werden.

13. Verfahren nach Anspruch 11 und 12, dadurch gekennzeichnet, daß die transparente, leitfähige Schicht durch Kathodenzerstäubung oder Pyrolyse bis zu einer Schichtstärke von maximal 1 um aufgebracht wird.

## Revendications

1. Procédé pour fabriquer des bordures de points d'images colorées, plus particulièrement en noir, de conductivité prédéterminée pour des tubes images en couleur, de préférence à écrans plans, caractérisé par les phases opératoires suivantes:
a) le verre écran servant de substrat est pourvu sur toute sa surface d'une couche formée par une suspension dans un vernis photosensible d'une substance formatrice de verre à une température d'environ 350°C à 500°C et contenant de l'oxyde de plomb;
b) la couche déposée est développée selon la technique de photoformage de manière que se forment des fenêtres pour la substance luminescente à déposer ultérieurement;
c) avant ou après le dépôt de la substance luminescente on procède à un traitement thermique à des températures se situant entre 350°C et 500°C, dans une atmosphère réductrice.

2. Procédé pour fabriquer des bordures de points d'images colorées, plus particulièrement noires, de conductivité prédéterminée pour des tubes images en couleur, de préférence à écrans plans, caractérisé par les phases opératoires suivantes:
a) le verre-écran servant de substrat est pourvu sur toute sa surface d'une couche formée par une suspension dans un vernis photosensible d'une substance formatrice de verre à une température d'environ 350°C à 500°C et d'oxydes métalliques à faible absorption de la lumière;
b) la couche déposée est développée selon la technique de photoformage de manière que se forment des fenêtres pour la substance luminescente à déposer ultérieurement;
c) avant ou après le dépôt de la substance luminescente on procède à un traitement thermique à des températures se situant entre 350°C et 500°C, dans une atmosphère réductrice.

3. Procédé selon la revendication 2, caractérisé par le fait que la suspension comporte, en plus, des résinates métalliques.

4. Procédé selon la revendication 2, caractérisé par le fait que la suspension comporte des composés organométalliques avec addition d'esters de silicium.

5. Procédé selon la revendication 4, caractérisé par le fait que l'on utilise comme composés organométalliques des sulforé- sinates, des thiolates et des carboxylates des métaux tels que le nickel, le cobalt, le plomb, le platine, l'or.

6. Procédé selon l'une des revendications 1 à 5, caractérisé par le fait que l'on utilise comme poudre de verre pour soudure des mélanges d'oxyde de plomb, d'oxyde de silicium, d'oxyde de bore et d'oxyde d'aluminium.

7. Procédé selon la revendication 3, caractérisé par le fait que l'on utilise de l'oxyde de chrome et/ou de l'oxyde de cobalt et/ou de l'oxyde de nickel.

8. Procédé selon la revendication 6 et 7, caractérisé pare le fait que la poudre de verre pour soudure, contenant ou non un oxyde mét allique, est préparée par fusion du mélange, par refroidissement et par mouture jusqu'à une grosseur de grains au maximum égale à 30 µm.

9. Procédé selon les revendications 1 à 8, caractérisé par le fait que lors de la mise en oeuvre de la technique de photoformage on utilise un masque dont la trame est identique à celle du masque de base qui contient tous les points de trame des couleurs et qui est utilisée ultérieurement pour le dépôt de la substance luminescente.

10. Procédé selon les revendications 1 à 9, caractérisé par le fait que le dépôt de la couche a lieu par pulvérisation, avec mise en oeuvre de la poudre de verre pour soudure, jusqu'à une épaisseur de couches de 10 à 30 ,um et dans le cas de la mise en oeuvre de composés organométalliques, jusqu'à une épaisseur de couches de 2 ,um.

11. Procédé selon les revendications 1 à 10, caractérisé par le fait qu'avant le dépôt de la substance luminescente, le réseau de bordures traité thermiquement, de même que la surface libre du verre située entre les bordures, est pourvu d'une couche transparente, présentant une certaine conductivité et constituée par de l'oxyde d'indium ou de l'oxyde d'étain dopé.

12. Procédé selon la revendication 11, caractérisé par le fait que l'on utilise comme substance de dopage de l'antimoine ou de l'indium.

13. Procédé selon la revendication 11 et 12, caractérisé par le fait que la couche transparente est photoconductive et déposée par pulvérisation cathodique ou par pyrolyse, avec une épaisseur de couche au maximum égale à 1 ,um.

## Claims

1. A process for the production of coloured, in particular black, picture point borders of predetermined conductivity for colour picture screens, preferably flat screens, characterised by the following steps:
a) the screen glass which serves as a substrate is coated over its whole surface with a paste of a substance which forms glass at a temperature of about 350°C to 500°C and which contains lead oxide, in a photolacquer;
b) the applied layer is developed by using a photo-forming technique in such manner that windows are produced for the phosphor which is subsequently applied;
c) prior to or after coating with phosphor, an annealing process is carried out in a reducing atmosphere at temperatures of between 350°C and 500°C.

2. A process for the production of coloured, in particular black, picture point borders of predetermined conductivity for colour picture screens, preferably flat screens, characterised by the following steps:
a) the screen glass which serves as a substrate is coated over its whole surface with a paste of a substance which forms glass at a temperature of about 350°C to 500°C, and of metal oxides having a low optical absorption, in a photolacquer;
b) the applied substrate is developed by using a photo-forming technique in such manner that windows are produced for the phosphor which is subsequently applied;
c) prior to or after coating with the phosphor, an annealing process is carried out at temperatures of between 350°C and 500°C.

3. A process as claimed in Claim 2, characterised in that the paste additionally contains metal resinates.

4. A process as claimed in Claim 2, characterised in that the paste contains organometallic compounds with the addition of silicon esters.

5. A process as claimed in Claim 4, characterised in that, as organometallic compounds, there are used sulpho-resinates, mercaptides and carboxylates of the metals nickel, cobalt, lead, platinum and gold.

6. A process as claimed in one of Claims 1 to 5, characterised in that mixtures consisting of lead oxide, silicon oxide, boron oxide, and aluminium oxide are used as glass solder powder.

7. A process as claimed in Claim 3, characterised in that chromium oxide and/or cobalt oxide and/or nickel oxide are used.

8. A process as claimed in Claim 6 and 7, characterised in that the glass solder powder, with or without metal oxide, is produced by melting the mixture, cooling and grinding to a grain size of at most 30 ,um.

9. A process as claimed in Claims 1 to 8, characterised in that, when carrying out the photoforming technique, a mask is used which in raster is identical to the basic mask which is to be used for the subsequent application of the phosphor and which contains all raster points of the colours.

10. A process as claimed in Claims 1 to 9, characterised in that the coating is effected by spraying to a layer thickness of 15 to 30 µm when the glass solder powder is used and to a layer thickness of 2 µm when organometallic compounds are used.

11. A process as claimed in Claims 1 to 10, characterised in that, prior to coating with the phosphor, the annealed border network and the exposed glass surfaces lying therebetween are provided with a conductive transparent layer of doped indium oxide or tin oxide.

12. A process as claimed in Claim 11, characterised in that antimony or indium are used as doping agents.

13. A process as claimed in Claim 11 and 12, characterised in that the transparent conductive layer is applied to a layer thickness of at most 1 ,um by cathode sputtering or pyrolysis.
